# FASCICULE DE BREVET EUROPEEN

(11) **EP 0 100 720 B1**
(45) Date de publication et mention de la délivrance du brevet: **30.12.1986**
(21) Numéro de dépôt: 83401528.1
(22) Date de dépôt: 26.07.1983
(51) Int. Cl.: D21H 3/02, D06N 7/00

(54) **Feuille papetière à très fort taux de latex, son procédé de préparation et ses applications notamment comme produit de substitution de voiles de verre imprégnés**
Papierbahn mit einem sehr hohen Latex-Anteil, ihr Herstellungsverfahren und ihre Anwendungen, insbesondere als Ersatz für imprägnierte Glasfasermatten
Highly latex-charged paper web, process for its manufacture and its applications, in particular as a substitute for impregnated glass fibre mats

(30) Priorité: 30.07.1982 FR 8213391; 05.11.1982 FR 8218624
(43) Date de publication de la demande: 15.02.1984
(73) Titulaire: ARJOMARI-PRIOUX Société anonyme dite, 75261 Paris Cedex 06 (FR)
(72) Inventeur: Fredenucci, Pierre, F-38850 Charavines (FR); Berhaut, Jean-Bernard, F-38850 Charavines (FR)
(74) Mandataire: Richebourg, Michel François

## Description

La présente invention concerne le domaine des produits de substitution des voiles de verre imprégnés.

Plus précisément, l'invention concerne des produits non chargés en feuille obtenus par voie papetière, à très forte teneur en latex précipitée dans la masse et contenant des fibres cellulosiques et des fibres non cellulosiques.

On connaît par le document GB-A-1588354 une composition papetière de ce type, où les fibres non cellulosiques sont des fibres organiques courtes, normalement incapables de former une feuille papetière sans la floculation réalisée avec le latex.

On connaît aussi par les documents US-A-1567646 et US-A-2932603 des compositions papetières à taux de latex élevé, mais dont les fibres sont des fibres de papetières classiques raffinées (cellulose ou amiante). On connaît enfin par le document EP-A-0006390 une composition pour papiers chargés où le liant est essentiellement utilisé pour lier la charge.

L'invention a pour but d'augmenter dans une proportion considérable le taux de latex pouvant être précipité, tout en conservant la possibilité d'obtenir, directement par un simple passage sur machine à papier, des feuilles thermoplastiques présentant d'excellentes propriétés mécaniques.

Parmi ces propriétés mécaniques, sont notamment essentielles la stabilité dimensionnelle et la résistance à la délamination, car les produits selon l'invention sont notamment destinés à être utilisés comme produits des substitutions des voiles de verre imprégnés dans des applications comme notamment les revêtements de sol et muraux.

Il a été découvert avec surprise qu'un ajout contrôlé de fibres de verre dans la composition papetière, dans des proportions bien définies, permet d'obtenir le niveau de stabilité dimensionnelle requis sans s'exposer aux inconvénients liés à l'utilisation de ces fibres (chute de la cohésion interne et de la résistance à la délamination) et à l'utilisation de hauts taux de latex.

La feuille conforme à l'invention contient :
- 100 parties en poids sec de latex
- 30-90 parties en poids sec de fibres cellulosiques, et
- 15-50 parties en poids sec de fibres de verre de 3 à 12 mm de longueur.

Pour la fabrication de ces feuilles, on utilisera en particulier la technique de « double floculation qui a notamment été décrite dans la demande de brevet français FR-A-2429293, correspondante à la demande EP-A-6390, à laquelle l'homme du métier pourra utilement se reporter pour les détails de mise en oeuvre.

Il est remarquable et surprenant de constater que des produits conformes à l'invention, comportant un taux de latex totalement inhabituel, pouvant atteindre par exemple 2/3 en poids du produit, ont pu être fabriqués sur machine à papier, ce qui n'était pas considéré auparavant comme possible.

Les nouveaux produits obtenus se caractérisent par un niveau très élevé de résistance à la rupture, tant à froid qu'à chaud.

De plus, il est très difficile, après enduction double face par exemple de plastisol (poudre PVC + plastifiant) suivie d'un traitement thermique à 160-200 °C environ, de délaminer le produit composite obtenu.

Le produit obtenu présente par ailleurs une bonne aptitude à la pliabilité.

Il faut également noter que le choix du latex est important dans la mise en oeuvre de l'invention, certains latex permettant d'obtenir un meilleur ensemble de bonnes propriétés : résistance à la rupture à froid et à chaud, résistance à la délamination et bon pouvoir d'adhésion vis-à-vis du PVC, stabilité dimensionnelle, caractéristiques de pliabilité, notamment.

Les essais effectués sur un nombre important de latex ont montré que les copolymères vinyliques convenaient le mieux (cf. essais n° 11 221 et 11 222 dans le tableau 1 ci-après).

On a également obtenu des résultats convenables avec des copolymères styrène-butadiène et des polymères ou copolymères comportant des motifs acryliques.

On a obtenu de bons résultats en introduisant les floculants dans l'ordre suivant :
- mélange fibreux,
- 1^{er} ajout de floculant,
- latex,
- 2^{e} ajout de floculant,
- 3ₑ ajout de floculant.

On a utilisé dans les essais des fibres cellulosiques faiblement raffinées, notamment à 25° SR. et des fibres de verre de longueur environ 3 ou 4 mm et de diamètre 10-11 ¡Lm.

On pourra cependant utiliser des fibres de verre de longueur comprise entre 3 et 12 mm, de préférence 3 et 6 mm, et de diamètre compris entre 5 et 15 µm.

Le choix d'un type de fibre de verre conditionne le choix de la teneur en ces fibres dans le mélange. d'une manière connue de l'homme du métier.

Comme floculants on pourra notamment utiliser les produits dont la liste est donnée dans la demande de brevet précitée et la demande de brevet européen correspondante n° 00006 390 (cf. Tableau Il ci-après).

On pourra utiliser également, de manière classique, les adjuvants connus dans le domaine papetier, agents antimousse, colorants, agents de collage, de résistance sèche, humide, d'imputrescibilité, etc.

Les compositions utilisées ainsi que les résultats des essais sont rassemblés dans le Tableau 1 ci-après. Ces exemples n'ont bien entendu pas de caractère limitatif.

En particulier, la nature des floculants, leur dose (ainsi que le nombre et le lieu des points d'introduction) peuvent varier en fonction de la nature du latex utilisé, du matériel, et du temps de contact entre les produits ; la dose totale de floculants sera habituellement comprise entre 5 et 50 parties en poids sec pour 100 parties de latex.

Le Tableau 1 et le mode opératoire ci-après fournissent notamment à ce sujet les indications qui permettront à l'homme du métier d'adapter la technique selon l'invention à une variation de ces paramètres.

Le mode opératoire correspondant aux essais présentés dans le tableau 1 est le suivant :
mélange fibreux :
   - fibres cellulosiques de résineux, à la soude, blanchies 25° SR : 50 parties en poids (sec)
   - fibres de verre (4 mm, 11 µm ; « VITROFIL » CSW) : 10 parties en poids (sec)
floculant (polyamine/polyamide-épichlorhydrine) [Nadavin ®LT] : 4 parties en poids (sec)
[temps de contact de 5 min. environ]
latex (cf. Tableau 1) : 100 parties en poids (sec)
[temps de contact de 5 min. environ]
floculant ajouté après le latex (polyacrylamide de haut poids moléculaire) en deux stades : ₁) au cuvier: x, parties en poids (sec) (cf. Tableau 1) en parties en poids (sec) 2) en tête : X₂ parties en poids (sec)
   x₁ est la quantité nécessaire à la précipitation totale. Le mélange est alors suffisamment stable pour être conduit jusqu'à la partie de tête de la machine où l'on effectue le dernier ajout de floculant.

Les compositions décrites ci-dessus en ce qui concerne le tableau I présentent encore une propriété qu'il a été jugé souhaitable d'améliorer, notamment pour les applications où l'enduction de plastisol est effectuée sur une seule face, ce qui rend plus problématique l'obtention d'un bon à-plat du produit final.

Ainsi, la stabilité dimensionnelle dans l'eau (test accéléré après 8 minutes d'immersion sur appareil FENCHEL) d'un tel produit préalablement étuvé 2 minutes à 200 °C est de l'ordre de 0,20 % (allongement sens travers).

Selon les compositions préférées de l'invention décrites ci-dessous, on parvient à une stabilité dimensionnelle à l'eau inférieure à 0,10 % et à un taux de retrait au roulage inférieur à 5 %, ce qui représente des améliorations remarquables.

L'homme de métier comprendra que la grande difficulté résidait dans le fait que l'amélioration recherchée de ces propriétés ne devait pas amoindrir les autres propriétés du produit obtenu.

On sait en effet, par exemple, que, si l'on augmente la proportion de fibres de verre, on amoindrit rapidement les propriétés mécaniques (notamment en ce qui concerne la résistance à la délamination, propriété essentielle compte tenu de l'application envisagée comme revêtements de sols et muraux).

On sait également que, dans un tel cas, on se heurte à l'apparition d'un phénomène dit de « peluchage (extraction des fibres de verre, si elles sont en trop forte proportion).

Il est donc surprenant de constater que l'invention soit parvenue à concilier des impératifs dont le caractère contradictoire - et donc a priori inconciliable - était connu.

Les compositions préférées utilisées selon l'invention ainsi que les résultats des essais sont rassemblés dans le tableau III ci-après, à titre d'exemples non limitatifs (exemples 1 à 5).

En particulier, la nature des floculants, leur dose, ainsi que le nombre et le lieu d'introduction. peuvent varier en fonction de la nature du latex utilisé, du matériel, du temps de contact entre les produits ; la dose totale de floculants, qui dépend elle-même de la nature de ces floculants (en particulier du poids moléculaire, de l'ionicité, etc., du floculant), sera comprise entre 2 et 30 parties en poids, de préférence 3 et 10, pour 100 parties en poids de latex.

Selon l'invention, après le « stade 1 » décrit ci-dessus, il est intéressant d'effectuer un traitement complémentaire de « stade 2 dans le but d'améliorer encore :
- l'état de surface (suppression du peluchage ou extraction des fibres de verre) ;
- les propriétés de « barrière à l'eau, aux plastifiants ;
- l'imputrescibilité ;
- la résistance mécanique ;
- la rigidité et la souplesse, donc les caractéristiques de roulage et de pliabilité.

Pour combattre le roulage des produits enduits de plastisol sur une face au recto, on peut effectuer de préférence un traitement du stade 2 sur la face verso.

Ces traitements de stade 2 peuvent être des opérations de couchage, d'imprégnation, de surfaçage, visant à déposer en surface ou à coeur des composants chimiques (par pulvérisation, size-press. coucheuse à lames ou rouleaux, etc.). On citera notamment l'ajout de latex ou de plastifiant par size-press.

On pourra aussi effectuer des traitements thermiques et/ou mécaniques, tels que lissage ou calandrage à froid ou à chaud.

L'homme de métier connaît ces techniques et saura choisir les produits à utiliser en fonction de la caractéristique souhaitée.

Le produit sera déposé en général à raison de 10 à 100 g/m² (état humide), soit 2 à 60 g/m² après séchage (de préférence 2 à 20 g/m²) dans le cas d'un traitement sur une seule face. et 3 à 40 g/m² dans le cas d'un traitement sur les deux faces.

On trouvera dans le tableau IV ci-après une comparaison entre les voiles de verre imprégnés connus et les produits selon l'invention (exemples 1 à 5). L'homme de métier remarquera que les produits selon l'invention sont à la fois beaucoup plus légers, beaucoup moins denses et beaucoup plus solides.

On trouvera encore ci-dessous trois exemples de compositions selon l'invention présentant un intérêt particulier.

### Exemple 6 (MP 17759)

fibres de cellulose : 45 parties en poids sec,
fibres de verre (4 mm) : 20 parties en poids sec,
latex : 100 parties en poids sec
(latex (d) sous tableau III)

### Exemple 7 (MP 17765) Produit à plus forte cohésion interne

fibres de cellulose : 31,5 parties en poids sec
fibres de verre (4 mm) : 15 parties en poids sec
latex : 100 parties en poids sec
(latex (d) sous tableau III)

### Exemple 8 (MP 17835) Produit à plus forte cohésion interne

fibres de cellulose : 31,5 parties en poids sec
fibres de verre (3 mm) : 25 parties en poids sec
latex : 100 parties en poids sec
(latex (d) sous tableau III)

Les compositions, procédés et résultats correspondant aux exemples 6, 7 et 8 sont rassemblés dans les tableaux V et VI ci-après.

## Revendications

1. Feuille papetière non chargée à très fort taux de latex contenant des fibres cellulosiques et des fibres non cellulosiques, caractérisée en ce qu'elle contient :
- 100 parties en poids sec de latex,
- 30-90 parties en poids sec de fibres cellulosiques, et
- 15-50 parties en poids sec de fibres de verre de 3 à 12 mm de longueur.

2. Feuille selon la revendication 1, caractérisée en ce que les fibres de verre présentent une longueur comprise de préférence entre 3 et 6 mm et un diamètre de 5 à 15 µm, de préférence 10-11 µm.

3. Feuille selon l'une quelconque des revendications 1 ou 2, caractérisée en ce que la feuille contient de plus un ou plusieurs floculants et les adjuvants classiques de la technique papetière.

4. Feuille selon l'une quelconque des revendications 1 à 3, caractérisée en ce que le floculant est choisi parmi les suivants :
- Sulfate d'aluminium
- Polychlorure d'aluminium
- Aluminate de sodium et de calcium
- Mélange d'acide polyacrylique et de polyacrylamide en solution à 5-30 % (poids/volume)
- Polyéthylèneimine en solution à 2-50 % (poids/volume)
- Copolymère d'acrylamide et de β-méthacrylyloxyéthyltriméthylammonium méthylsulfate
- Résine polyamine-épichlorhydrine et de diamine-propylméthylamine en solution à 2-50 _{%}
- Résine polyamide-épichlorhydrine fabriquée à partir d'épichlorhydrine, d'acide adipique, de caprolactame, de diéthylènetriamine et/ou d'éthylènediamine, en solution à 2-50 %
- Résine polyamide - polyamide-épichlorhydrine fabriquée à partir d'épichlorhydrine, d'ester diméthylique d'acide adipique et de diéthylènetriamine, en solution à 2-50 %
- Résine polyamide-épichlorhydrine fabriquée à partir d'épichlorhydrine, de diéthylènetriamine, d'acide adipique et d'éthylèneimine
- Résine polyamide-épichlorhydrine fabriquée à partir d'acide adipique, de diéthylènetriamine et d'un mélange d'épichlorhydrine et de diméthylamine en solution à 2-50 %
- Résine polyamide-polyamine cationique fabriquée à partir de triéthylènetriamine
- Produits de condensation d'acides sulfoniques aromatiques avec le formaldéhyde
- Acétate d'aluminium
- Formiate d'aluminium
- Mélange d'acétate, sulfate et formiate d'aluminium

5. Feuille selon l'une des revendications 1 à 4, caractérisée en ce qu'elle comprend en parties en poids sec

6. Procédé de fabrication d'une feuille selon l'une quelconque des revendications 1 à 4, caractérisé en ce qu'on met en oeuvre une technique papetière à partir de la composition suivante (parties en poids sec) :
- mélange fibreux :
fibres cellulosiques 25° SR : 50
fibres de verre (4 mm, 11 µm) : 10
- ajout du floculant no. 1 (polyamine/polyamide-épichlorhydrine) : 1 à 10, de préférence 4
- latex choisi parmi les copolymères styrène-butadiène, acryliques, et de préférence vinyliques, notamment copolymère chlorure de vinyle/éthylène/acétate de vinyle ou copolymère chlorure de vinyle/acrylate plastifié : 100
- ajout du floculant (polyacrylamide)
ajout n° 2 (en cuvier) : 0,03 à 1
ajout n° 3 (en tête) : 0,4 à 0,8.

7. Procédé selon la revendication 6, caractérisé en ce qu'est prévu un traitement de « stade 2 consistant en opération(s) de couchage, imprégnation, surfaçage, par pulvérisation, size-press, coucheuse à lames ou rouleaux, ou autres méthodes et éventuellement des traitements thermiques et/ou mécaniques. tels que lissage ou calandrage à froid ou à chaud.

8. Application des feuilles selon l'une quelconque des revendications 1 à 5 comme supports d'enduction pour revêtement de sols et muraux plastiques.

## Claims

1. Non-loaded paper sheet with a very high proportion of latex, containing cellulosic fibres and non cellulosic fibres, characterized in that it contains :
- 100 parts by dry weight of latex,
- 30-90 parts by dry weight of cellulosic fibres, and
- 15-50 parts by dry weight of glass fibres with a length between 3 and 12 mm.

2. Sheet according to claim 1, characterized in that the glass fibres have a length comprised between

3 and 6 mm and a diameter of about 5-15 µm, preferably 10-11 µm.

3. Sheet according to any one of claims 1 or 2, characterized in that the sheet further contains one or more flocculating agents and the conventional adjuvants of the paper-making industry.

4. Sheet according to any one of claims 1 to 3, characterized in that the flocculating agent is selected from the following agents :

- Aluminium sulfate
- Aluminium polychloride
- Sodium and calcium aluminate
- Mixture of polyacrylic acid and polyacrylamide in 5-30 % (weight/volume) solution
- Polyethyleneimine in 2-50 % (weights/volume) solution
- Copolymer of acrylamide and of β-methacrylyloxyethyitrimethyl ammonium methylsulfate
- Polyamine-epichlorhydrin and diamine-propylmethylamine resin in 2-50 % solution
- Polyamide-epichlorhydrin resin manufactured from epichlorhydrin, adipic acid, caprolactam, diethylenetriamine and/or ethylenediamine, in 2-50 % solution
- Polyamide-polyamine-epichlorhydrin resin manufactured from epichlorhydrin, dimethyl ester, adipic acid and diethylenetriamine, in 2-50 % solution
- Polyamide-epichlorhydrin resin manufactured from epichlorhydrin, diethylenetriamine, adipic
acid and ethyleneimine
- Polyamide-epichlorhydrin resin manufactured from adipic acid, diethylenetriamine and a mixture of epichlorhydrin and dimethylamine in 2-50 % solution
- Cationic polyamide-polyamide resin manufactured from triethylenetriamine
- Condensation products of aromatic sulfonic acids with formaldehyde
- Aluminium acetate
- Aluminium formate
- Mixture of aluminium acetate, sulfate and formate.

5. Sheet according to any one of claims 1 to 4, characterized in that it comprises in parts by dry weight :

6. Process for manufacturing a sheet according to any one of claims 1 to 4, characterized in that it is obtained by a paper-making technique from the following composition (parts by dry weight) :
- fibrous mixture :
cellulosic fibres 25° SR : 50
glass fibres (4 mm, 11 µm) : 10
- addition of flocculating agent n° 1 (polyamineipolyamide-epichlorhydrin) : 1 to 10, preferably 4
- latex selected from among the copolymers styrene-butadiene, acrylics and preferably vinyl. particularly copolymer of vinyl chloride/ethylene/vinyl acetate or copolymer of vinyl chloride/acrylate plasticised : 100
- addition of flocculating agent (polyacrylamide)
addition n° 2 (in the vat) : 0,03 to 1
addition n° 3 (at the top) : 0,4 to 0,8

7. Process according to claim 6, characterized in that a c stage 2 » treatment is carried out consisting in operation or operations of layering, impregnation, surfacing by spraying, size press, layer formation with blades or rolls, or other methods, and optionally heat and/or mechanical treatments, such as smoothing or calendering cold or hot.

8. Application of the sheets according to any one of claims 1 to 5 as coating supports for plastic floor and wall coverings.

## Patentansprüche

1. Füllstofffreie Papierfolie mit sehr hohem Latexgehalt, enthaltend Zellulosefasern und nichtzellulosische Fasern, dadurch gekennzeichnet, daß sie folgendes enthält :
- 100 Trockengewichtsteile Latex,
- 30 bis 90 Trockengewichtsteile Zellulosefasern und
- 15 bis 50 Trockengewichtsteile Glasfasern mit 3 bis 12 mm Länge.

2. Folie nach Anspruch 1, dadurch gekennzeichnet, daß die Glasfasern eine Länge zwischen vorzugsweise 3 und 6 mm und einen Durchmesser von 5 bis 15 ¡m. vorzugsweise 10 bis 11 µm aufweisen.

3. Folie nach einem der Ansprüche 1 oder 2, dadurch gekennzeichnet, daß die Folie weiters ein oder mehrere Flockungsmittel und die klassischen Zusatzstoffe der Papierherstellungstechnik enthält.

4. Folie nach einem der Ansprüche 1 bis 3, dadurch gekennzeichnet, daß das Flockungsmittel ausgewählt ist aus folgenden :
- Aluminiumsulfat
- Aluminiumpolychlorid
- Natrium- und Calciumaluminat
- Mischung aus Polyacrylsäure und Polyacrylamid in 5-30 %iger Lösung (GewichtNolumen)
- Polyäthylenimin in 2-50 %iger Lösung (Gewichtl/Volumen)
- Copolymerisat aus Acrylamid und β-Methacrylyloxyäthyltrimethylammonium-methylsulfat
- Polyamin-Epichlorhydrin- und Diamin-Propylmethylamin-Harz in 2-50 %iger Lösung
- Polyamid-Epichlorhydrin-Harz, hergestellt aus Epichlorhydrin, Adipinsäure, Caprolactam, Diäthylentriamin und/oder Äthylendiamin in 2 bis 50 %iger Lösung
- Polyamid-Polyamin-Epichlorhydrin-Harz, hergestellt aus Epichlorhydrin, Adipinsäuredimethylester und Diäthylentriamin in 2-50 %iger Lösung
- Polyamid-Epichlorhydrin-Harz, hergestellt aus Epichlorhydrin, Diäthylentriamin, Adipinsäure und Äthylenimin
- Polyamid-Epichlorhydrin-Harz, hergestellt aus Adipinsäure, Diäthylentriamin und einer Mischung aus Epichlorhydrin und Dimethylamin in 2-50 %iger Lösung
- Kationisches Polyamid-Polyamin-Harz, hergestellt aus Triäthylentriamin
- Kondensationsprodukte von aromatischen Sulfonsäuren mit Formaldehyd
- Aluminiumacetat
- Aluminiumformiat
- Mischung aus Aluminiumacetat, -sulfat und -formiat.

5. Folie nach einem der Ansprüche 1 bis 4, dadurch gekennzeichnet, daß sie in Trockengewichtsteilen folgendes enthält :
(Siehe Tabelle Seite 13 f.)

6. Verfahren zur Herstellung einer Folie nach einem der Ansprüche 1 bis 4, dadurch gekennzeichnet, daß man eine Papierherstellungstechnik, ausgehend von folgender Zusammensetzung (Trockengewichtsteile), anwendet :
- Fasermischung :
Zellulosefasern 25° SR : 50
Glasfasern (4 mm, 11 µm) : 10
- Zusatz Flockungsmittel Nr. 1 (Polyamin/Polyamid-Epichlorhydrin) : 1 bis 10, vorzugsweise 4
- Latex, ausgewählt aus Styrol-Butadien-, Acryl-, vorzugsweise Vinyl-copolymerisaten, insbesondere das Copolymerisat Vinylchlorid/ÄthylenNinylacetat oder das Copolymerisat Vinylchlorid/plastifiziertes Acrylat : 100
- Zusatz Flockungsmittel (Polyacrylamid)
Zusatz No. 2 (Bütte) : 0,03 bis 1
Zusatz No. 3 (Kopf) : 0,4 bis 0,8

7. Verfahren nach Anspruch 6, dadurch gekennzeichnet, daß in « Stufe 2 eine Behandlung vorgesehen ist, bestehend aus Beschichtungs-, Imprägnierungs-, Oberflächenbehandlungsoperation(en) mittels Pulverisieren, Leimpresse, Schaber- oder Rollenstreichmaschinen oder anderen Methoden, und gegebenenfalls Wärme- und/oder mechanische Behandlungen, wie Glätten oder Heiß- oder Kaltkalandrieren.

8. Verwendung der Folien nach einem der Ansprüche 1 bis 5 als Beschichtungsträger für Boden-oder Wandverkleidungen aus Plastik.
